# EUROPÄISCHE PATENTSCHRIFT

(11) **EP 0 411 656 B1**
(45) Veröffentlichungstag und Bekanntmachung des Hinweises auf die Patenterteilung: **18.05.1994**
(21) Anmeldenummer: 90114962.5
(22) Anmeldetag: 03.08.1990
(51) Int. Cl.: D03D 15/00, A41D 27/02

(54) **Vollsynthetische heissiegelfähige Hemdeinlage**
Fully synthetic fusion-bondable interlining for shirts
Pièce thermosoudable en matière synthétique à insérer dans des chemises

(30) Priorität: 04.08.1989 DE 3925893
(43) Veröffentlichungstag der Anmeldung: 06.02.1991
(73) Patentinhaber: Kufner Textilwerke GmbH, D-81379 München (DE)
(72) Erfinder: Kufner, Georg, D-8023 Grosshesselohe (DE); Kufner, Josef, D-8023 Pullach (DE); Schulz, Günter, Dr., D-8150 Holzkirchen (DE); Weckmann, Rainer, Dr., D-8025 Unterhaching (DE)
(74) Vertreter: Hansen, Bernd, Dr. Dipl.-Chem.

(56) Entgegenhaltungen:
- AT-B- 229 817
- AT-B- 328 391
- AT-B- 332 823
- DE-A- 2 214 236

## Beschreibung

Die Erfindung bezieht sich gattungsgemäß auf ein gewebtes textiles Flächengebilde, welches als Einlage im Hemdenbereich eingesetzt wird, wobei als flächenbildende Kett- und Schußfäden Synthetikfasern eingesetzt werden und als Schußfäden mindestens teilweise Kräuselgarne aus Synthetikfasern, wobei das fertige Gewebe zwecks Verbund mit anderen textilen Materialien mit einer heißsiegelfähigen Klebemasse auf Basis von Copolyestern und/oder Niederdruckpolyethylen im Punktraster mit einer Punktdichte von 93 - 217 Punkten/cm² (600 - 1400 Punkten/inch²) beschichtet wird.

Im Bereich der Textilindustrie werden zur Gestaltung von Bekleidungsstücken z.B. Oberstoffe mit Hilfe von sogenannten Einlagen verbunden. Die Einlagen können aus Vliesen, Gewirken, Geweben oder Kombinationsprodukten daraus, wie Wirkvliesen, bestehen. Sie werden heute überwiegend mit punktförmig aufgetragenen, heißsiegelfähigen Klebemassen beschichtet, die dann unter Druck- und Temperatureinwirkung einen vorwiegend formschlüssigen Verbund zum Oberstoff ausbilden. Die Einlagen haben die Aufgabe, das Kleidungsstück formgerecht zu gestalten und zu stabilisieren, derart, daß die Sprungkraft, Sprungelastizität, Formstabilität, etc. des Oberstoffes den Wunschvorstellungen und Modetrends entsprechen.

Bei der Berücksichtigung des Stands der Technik wurde u.a. von der österreichischen Patentanmeldung AT-B-328 391 vom 25.03.1976 ausgegangen. Danach ist es allgemein bekannt bei einer gewebten Einlage Fasermaterial zu verwenden, welches einen Anteil an Synthetikkräuselgarn enthält . In der genannten Anmeldung sind texturierte Kräuselgarne aus verschiedenen Polymeren erwähnt. Die Anmeldung beschränkt sich jedoch auf Einlagematerialien, die mit Copolyamiden im Punktraster beschichtet sind und lediglich im Schuß Synthetikgarne enthalten. Das Kettmaterial besteht aus Natur- oder Regeneratfasern (Zellwolle) und die Anwendung der erzeugten Einlagen ist auf Materialien beschränkt, die auf Oberstoffe auffixiert werden. So beschreibt das in der zitierten Anmeldung angeführte Ausführungsbeispiel eine Einlage, die aus einer Baumwollkette und einem geschrumpften Zweifachschuß von Hochbauschgarn aus Polyacrylnitrilfaser besteht. Die Kombination von Natur- oder Regeneratfasern in der Kette mit Synthetikfasern im Schuß in Form eines gewebten Flächengebildes, welches anschließend in einem Punktraster mit heißsiegelfähiger Klebemasse aus Copolyamiden beschichtet wird, muß also zum hinreichend bekannten Stand der Technik gezählt werden.

So besteht auch schon seit Jahrzehnten die Möglichkeit, gerade bei sehr feinen Stoffen, wie sie bei Oberhemden Verwendung finden, eine Stabilisierung des Stoffes im Kragen-, Manschetten-, Knopfleisten- oder Taschenbereich mittels Einlagen zu erreichen. Stand der Entwicklung bei den Hemdeneinlagen sind Baumwollgewebe, die in einer ausgesprochenen Vielfalt auf dem Markt existieren, um sich den ständigen Variationen der Hemdstoffhersteller problemorientiert anpassen zu können. Die freien Valenzen in den Modifikationsmöglichkeiten liegen in der Konstruktion des Gewebes, d.h. Variation der Kett- und/oder Schußdichte, Fadenstärke, Filamentzahl, Fadendrehung etc., oder der Art der Ausrüstung des Gewebes bis hin zu den verschiedenen Beschichtungstechniken für die punktförmig aufzubringenden Klebemassen. Alle Anstrengungen dienen letztlich auch dazu, eine Harmonie zwischen Hemdstoff und Einlage zu schaffen, die dazu führt, daß die Einlage zwar jederzeit ihre Funktion erfüllt, aber optisch nicht zur Beeinträchtigung führt. Dieses Kriterium wird leider häufig nicht erfüllt. Die reine Fixierung zwischen der Hemdeinlage und dem Hemdenstoff gelingt in aller Regel noch problemlos. Wenn das Hemd nach einer Trageperiode jedoch gewaschen werden soll, treten nach eine Kochwäsche oft unansehliche Erscheinungsformen auf. Dies können sein:
- Ablösungen zwischen Hemdstoff und Einlage
- Blasenbildungen
- Orangenhaut
- Knitterbildung
- hohe Schrumpfungen usw.

Oft führen diese Reklamationen zur Rufschädigung im Markt, verbunden mit Umsatzeinbußen und somit zu wirtschaftlichen Nachteilen. Neben der reinen optischen Probleme führen insbesondere Krumpfungen zu Kragengrößenreduzierungen, derart, daß ein solches Hemd nicht mehr zweckgemäß geschlossen am Kragen getragen werden kann.

Der Erfindung liegt deshalb die Aufgabe zugrunde, eine gattungsgemäße Einlage so auszubilden, daß sie all die geschilderten Nachteile nicht mehr aufweist.

Zur Lösung dieser Aufgabe lehrt die Erfindung, ein gewebtes textiles Flächengebilde einzusetzen, welches in Kett- und Schußfaden ein Synthetikgarn enthält, wobei das Schußgarn mindestens teilweise aus einem Kräuselgarn besteht und das Gesamtgewebe anschließend punktförmig mit einer heißsiegelfähigen Klebemasse auf der Basis von Copolyestern und/oder Niederdruckpolyethylen mit einer Punktdichte von 93 - 217 Punkten/cm² (600 - 1400 Punkten /inch²) beschichtet wird. Eine erfindungsgemäß gestaltete Hemdeinlage ist von so überraschender Güte, daß sie als Innovationssprung angesehen werden muß. Sie zeichnet sich durch folgende Merkmale aus:
- hohe Elastizität; dadurch mitgehend im Krumpfverhalten des Hemdstoffes
- sehr niedriger Kett- und Schußkrumpf
- bei der Herstellung der erfindungsgemäßen Einlage entfallen im Vergleich zur bisher verwendeten Baumwolleinlage vier Bearbeitungsschritte
Als besonders vorteilhaft ist der ungewöhnlich niedrige Krumpf und die hohe Elastizität hervorzuheben. Gerade diese beiden Eigenschaften schaffen eine nicht mehr erwartete Harmonie zwischen der Einlage und dem Oberstoff, die sich in einem
- einwandfreiem Warenbild
- ohne Kragenverengung
nach der Kochwäsche äußert.

Weitere zweckmäßige Ausgestaltungen der Erfindung werden in den Unteransprüchen gekennzeichnet.

So hat es sich als besonders vorteilhaft herausgestellt, wenn als Schußgarn ein texturierter Polyester verwendet wird. Polyester ist als krumpfbeständiges und wasch- bzw. reinigungsbeständiges Material im Textilbereich bekannt.

Auch der Einsatz von Hochbauschgarnen aus Polyacrylnitril im Schuß stellt eine positive Ausgestaltung der Erfindung dar. So wird z.B. der volumige Charakter der Einlage, der durch Hochbauschgarne erzeugt wird, geschätzt.

Die Anmeldung berücksichtigt auch die Verwendung eines Polyestergarnes in Kettrichtung. Hierzu eignen sich Polyestergarne aus Multifilamenten und Stapelfasern.

Als weitere Ausgestaltung der Erfindung gilt ein Gewebe, welches im Kett- und/oder Schußgarn Filamente unterschiedlicher Polymerzusammensetzung hat. Dies bedeutet, daß beispielsweise das Kettgarn aus einem anderen Polymer besteht als das Schußgarn.

Darüber hinaus besteht aber auch die Möglichkeit, daß ein multifiles Kettgarn bzw. Schußgarn aus einem Gemisch verschiedener polymerer Einzelfilamente besteht. So kann auch das Kettgarn aus einem Polymer und das Schußgarn aus einem Polymergemisch bestehen. Es lassen sich aber auch Polymergarne mit einem geringen Anteil an Naturfasern einsetzen.

Die Erfindung sieht auch vor, im Schuß- und Kettgarn verschiedene Farbtöne einzusetzen. Dies schließt nicht aus, daß auch das Kettgarn an sich bzw. das Schußgarn aus einer Farbkombination, hervorgerufen durch unterschiedlich gefärbte Einzelfilamente, besteht.

Des weiteren wird beansprucht, ein erfindungsgemäß gestaltetes Fertiggewebe einzufärben. Hier ist es bei einigen, insbesondere farbig gestalteten Hemdoberstoffen ratsam, die Einlage dem Hemdenfarbton anzupassen, um ein Durchscheinen der Einlage zu vermeiden.

Die Erfindung berücksichtigt auch eine Einlage im Hemdenbereich, welche im Kett- und/oder Schußgarn markiert ist. Als Markierung kann sowohl ein optischer Aufheller gelten als auch ein Röntgenkontrastmittel sowie Metallfasern etc. Aufgabe der Markierungen ist, eine Identifizierung hinsichtlich Qualität, Lage, Leitfähigkeit etc. zuzulassen. Dies kann bei der Herstelllung der Einlage im Qualitätskontrollbereich oder bei späteren Einsatzmöglichkeiten von Interesse sein. Die Markierung kann sowohl im Kett- und Schußgarn Einzelfilamente betreffen als auch einzelne Fasern und Faserbereiche.

Die Erfindung sieht auch vor, die Einlage als flammfest ausgerüsteten Artikel herzustellen. Dabei besteht die Möglichkeit, daß entweder die Fasern selbst oder das fertige Gewebe flammfest ausgerüstet wird bzw. durch die Vorabauswahl geeigneter Materialien eine Flammfestausrüstung angestrebt wird.

Tendenziell ist im Markt eine Zunahme der feineren Monofilamente zu beobachten, die von der Faserfeinheit unterhalb von 1 dtex liegen. Diese Materialien werden den sogenannten Mikrofasern zugeordnet. Aus Mikrofasern hergestellte Gewebe zeigen ein sehr anschmiegsames Verhalten. Aus Mikrofasern hergestellte Gewebe, die den Ansprüchen der Erfindung genügen, sind ebenfalls als Einlage im Hemdenbereich vorteilhaft einsetzbar.

Entscheidenden Einfluß auf die Qualität der Hemdeneinlage hat natürlich auch die Beschichtung mit einer heißsiegelfähigen Klebemassse. Als besonders vorteilhaft haben sich im Bereich der Einlagen punktförmige Beschichtungen erwiesen. Zur Auftragung von punktförmigen Beschichtungen haben sich verschiedene Verfahren etabliert, so daß all die bekannten Verfahren auch zur Beschichtung von gewebten, erfindungsgemäß gestalteten Hemdeneinlagen, benutzt werden können. Dazu zählt das Verfahren der Pulverpunktbeschichtung, der Pastenpunktbeschichtung oder der Pastenpunktbeschichtung mit anschließendem Streupulverauftrag vor der Thermobehandlung. Das zuletzt genannte Verfahren , auch Double-Spot-Verfahren genannt, ist ausführlicher in der deutschen Patentanmeldung P 2214236 beschrieben.

Ein ganz gravierender Vorteil der neuen vollsynthetischen Hemdeinlage ist, daß die gewebte Rohware keine besonderen Behandlungsschritte benötigt, sondern direkt mit einer heißsiegelfähigen Klebemasse beschichtet werden kann. Im Gegensatz zur Baumwolleinlage entfallen beispielsweise vollständig der Bleichvorgang, die Krumpfstabilisierungsbehandlungen mit reaktiven Kunstharzen und Sanforisiervorgänge.

Nach dem Auftrag von Beschichtungspunkten, die auf heißsiegelfähigen Klebemassen basieren, kann noch ein Kalandriervorgang durchgeführt werden. Dieser Kalandriervorgang flacht die vorhandenen Punkte ab und verbreitert ebenfalls die mit Klebemasse bedeckte Fläche der Hemdeneinlage. Als eine erforderliche Ausgestaltung der Erfindung hat sich eine Pulverpunktbeschichtung mit Niederdruckpolyethylenpulver oder Polyesterpulver, welche mit dem Pulverpunktbeschichtungsverfahren aufgetragen werden, herausgestellt. Zur Sicherstellung einer glatten Optik der Oberseite des Hemdenstoffes wird eine Punktrasterbeschichtung von 93 - 217 Punkten/cm² (600 - 1400 Punkten/inch²)ausgeführt. Auch das anschließende Kalandern hat sich als produktverbessernd gezeigt. Der Durchschlag durch den Hemdenstoff wird damit vermieden.

Je nach Einsatzzweck und Qualität des Hemdenstoffes hat sich ein Auftragsgewicht für die synthetische Gewebeeinlage bei einseitig aufgebrachter Klebemasse zwischen 13 und 30 g/m² und vorzugsweise bereits zwischen 15 und 20 g/m² zur Sicherstellung der erforderlichen Waschsicherheit des Reinigungsverbundes herausgestellt.

Die Erfindung sieht ebenfalls vor, eine Einlage nicht nur einseitig, sondern beidseitig, zu beschichten. Dies stellt heute noch keine Standardmethode dar, kann jedoch für spezielle Anforderungen die Einsatzbreite erweitern.

Insgesamt gesehen stellt die erfindungsgemäße Hemdeneinlage einen Fortschritt dar, der, nach Jahren des Herumprobierens mit anderen Einlagen, nicht mehr zu erwarten war. Die durch die erfindungsgemäße Ausgestaltung der Einlage geschaffene Harmonie zwischen Hemdoberstoff und Einlage führt zu einer so großen Produktverbesserung, daß ein großes wirtschaftliches Einsatzgebiet zu erwarten ist. Außerdem ergeben sich zwangsläufig durch die Einsparung von Prozeßschritten bei der Herstellung der erfindungsgemäßen Einlage, im Vergleich zu früher verwendeten Baumwolleinlagen, erhebliche Vorteile. Diese Vorteile manifestieren sich nicht nur in einer Reduzierung der Bearbeitungsschritte, sondern auch in einem Wegfall an chemisch belasteten Abwässern und Abdämpfen. Dieser Umweltaspekt sollte eine weitere Triebkraft zum verstärkten Einsatz der erfindungsgemäßen Hemdeneinlage darstellen.

Die Erfindung soll noch an einem besonders vorteilhaft gestaltetem Ausführungsbeispiel näher erläutert werden. Die erfindungsgemäße Einlage wurde für den Einsatz bei Hemden konzipiert.

Eine derart gestaltete Einlage läßt sich jedoch auch bei artähnlichen Anwendungen nutzen.

In Fig. 1 ist ein schematisches Ausführungsbeispiel der erfindungsgemäßen Hemdeinlage dargestellt. Das Gewebe 1 besteht aus multifilen Polyester-Kettfäden 2 und Schußfäden aus Kräuselgarn 3. Das Gewebe ist auf der vom Betrachter abgewandten Seite mit einer heißsiegelfähigen Klebemasse im Punktraster beschichtet und anschließend kalandert worden.

### Beispiel:

Hemdeneinlage mit heißsiegelfähiger Klebemasse beschichtet, der folgenden Art:

| | |
|---|---|
| Bindungsart: | Leinenbindung |
| Kettgarn: | Polyester 78/24 dtex, optisch aufgehellt |
| Schußgarn: | Polyester 76/24 dtex texturiert, optisch aufgehellt |
| Fertigschußdichte: | 200-205 pro 10cm |
| Kettfadendichte: | 361 auf einer Breite von 10 cm |
| Beschichtung: | Pulverpunkt aus Niederdruckpolyethylenpulver |
| Nachbehandlung der Beschichtung: | Kalandern |
| Auftragsgewicht: | 16 - 20 g/m² |
| Krumpf: | Einlage gegen sich selbst fixiert, nach einer 90°C Kochwäsche, Krumpf < 1,5% in Kette und Schuß |
| Gesamtgewicht: | ca. 80 g/m². |

Die Einlagen wurden bei ca. 145°C Fugentemperatur über ca. 15 s und einem Druck von 2000 p/cm² gegeneinander fixiert.

## Patentansprüche

1. Gewebtes textiles Flächengebilde als Einlage im Hemdenbereich, dadurch gekennzeichnet, daß als flächenbildende Kett- und Schußfäden Synthetikfasern eingesetzt werden und als Schußfäden mindestens teilweise Kräuselgarne aus Synthetikfasern, und daß das Synthetikgewebe mit heißsiegelfähiger Klebemasse auf Basis von Copolyestern und/oder Niederdruckpolyethylen im Punktraster mit einer Punktdichte von 93 - 217 Punkte/cm² (600 - 1400 Punkte /inch²) beschichtet ist.

2. Einlage im Hemdenbereich gemäß Anspruch 1, dadurch gekennzeichnet, daß das Schußgarn aus texturiertem Polyester besteht.

3. Einlage im Hemdenbereich gemäß Anspruch 1 - 2, dadurch gekennzeichnet, daß das Schußgarn aus Hochbauschpolyacrylnitril besteht.

4. Einlage im Hemdenbereich gemäß Anspruch 1 - 3, dadurch gekennzeichnet, daß das Kettgarn aus Polyester besteht.

5. Einlage im Hemdenbereich nach einem der Ansprüche 1 - 4, dadurch gekennzeichnet, daß Kett- und/oder Schußgarn aus Filamenten unterschiedlicher Polymerzusammensetzung bestehen.

6. Einlage im Hemdenbereich nach einem der Ansprüche 1 - 5, dadurch gekennzeichnet, daß Kett- und/oder Schußgarn aus Filamenten gleicher oder unterschiedlicher Farbe bestehen.

7. Einlage im Hemdenbereich nach einem der Ansprüche 1 - 6, dadurch gekennzeichnet, daß das Gewebe als Fertigprodukt gemäß dem Hemdenfarbton eingefärbt ist.

8. Einlage im Hemdenbereich nach einem der Ansprüche 1 - 7, dadurch gekennzeichnet, daß Kett- und/oder Schußgarn markiert sind.

9. Einlage im Hemdenbereich nach einem der Ansprüche 1 - 8, dadurch gekennzeichnet, daß die Fasern selbst oder das fertige Gewebe flammfest ausgerüstet sind.

10. Einlage im Hemdenbereich nach einem der Ansprüche 1 - 9, dadurch gekennzeichnet, daß das einzelne Monofilament im Kett- und/oder Schußgarn weniger als 1 dtex aufweist, also den Mikrofasern zugeordnet werden kann.

11. Einlage im Hemdenbereich nach einem der Ansprüche 1 - 10, dadurch gekennzeichnet, daß auf das Gewebe die heißsiegelfähige Klebemasse durch Pulverpunktbeschichtung, Pastenpunktbeschichtung, Pastenpunktbeschichtung mit anschließendem Streupulverauftrag vor der Thermobehandlung, aufgetragen wird.

12. Einlage im Hemdenbereich nach einem der Ansprüche 1 - 11, dadurch gekennzeichnet, daß die heißsiegelfähige Klebemasse direkt auf ein nicht besonders ausgerüstetes Rohgewebe aufgetragen wird.

13. Einlage im Hemdenbereich nach einem der Ansprüche 1 - 12, dadurch gekennzeichnet, daß sie nach dem punktförmigen Auftrag der heißsiegelfähigen Klebemasse noch kalandert wird.

14. Einlage im Hemdenbereich nach einem der Ansprüche 1 - 13, dadurch gekennzeichnet, daß die einseitig aufgetragene Beschichtungsmenge im Bereich von 13 - 30 g/m², vorzugsweise 15 - 24 g/m², liegt.

15. Einlage im Hemdenbereich nach einem der Ansprüche 1 - 14, dadurch gekennzeichnet, daß sie beidseitig punktrasterförmig beschichtet wird.

16. Verwendung der Einlage nach einem oder mehreren der vorhergehenden Ansprüche 1-15 für Hemden.

## Claims

1. Woven textile fabric as an insert in the shirt field, characterised in that synthetic fibres are used as fabric-forming warp and weft threads, and at least partly crimped yarns made from synthetic fibres as weft threads, and in that the synthetic fabric is coated with heat-sealable adhesive composition based on copolyesters and/or low pressure polyethylene using a spot screen at a spot density of 93-217 spots/cm² (600-1,400 spots/inch²).

2. Insert in the shirt field according to claim 1, characterised in that the weft yarn consists of textured polyester.

3. Insert in the shirt field according to claim 1-2, characterised in that the weft yarn consists of high-bulk polyacrylonitrile.

4. Insert in the shirt field according to claim 1-3, characterised in that the warp yarn consists of polyester.

5. Insert in the shirt field according to one of claims 1-4, characterised in that the warp and/or weft yarn consist of filaments of different polymer composition.

6. Insert in the shirt field according to one of claims 1-5, characterised in that the warp and/or weft yarn consist of filaments of the same or different colour.

7. Insert in the shirt field according to one of claims 1-6, characterised in that the fabric as a finished article is dyed according to the shirt hue.

8. Insert in the shirt field according to one of claims 1-7, characterised in that the warp and/or weft yarn are marked.

9. Insert in the shirt field according to one of claims 1-8, characterised in that the fibres themselves or the finished fabric are finished to be flame-resistant.

10. Insert in the shirt field according to one of claims 1-9, characterised in that the individual monofilament in the warp and/or weft yarn is less than 1 dtex, hence can be assigned to the microfibres.

11. Insert in the shirt field according to one of claims 1-10, characterised in that the heat-sealable adhesive composition is applied to the fabric by powder spot coating, paste spot coating, paste spot coating with subsequent scattered powder application before thermal treatment.

12. Insert in the shirt field according to one of claims 1-11, characterised in that the heat-sealable adhesive composition is applied directly to a raw fabric which has not been specially finished.

13. Insert in the shirt field according to one of claims 1-12, characterised in that after the spot-like application of the heat-sealable adhesive composition, it is also calendered.

14. Insert in the shirt field according to one of claims 1-13, characterised in that the amount of coating applied to one side is in the range from 13-30 g/m², preferably 15-24 g/m².

15. Insert in the shirt field according to one of claims 1-14, characterised in that it is coated on both sides in a spot screen-like manner.

16. Use of the insert according to one or more of the preceding claims 1-15 for shirts.

## Revendications

1. Structure plate en textile tissé représentant une pièce d' insert en chemiserie, caractérisée en ce que l'on utilise comme fils de chaîne et de trame constituants la surface des fibres synthétiques et comme fils de trame au moins partiellement des fils frisés en fibres synthétiques, et en ce que le tissu synthétique est recouvert d'une masse adhésive, permettant un scellement à chaud, à base de copolyester et/ou de polyéthylène basse pression, dans la trame des points, avec une densité de points de 93 à 217 points/cm² (600 à 1400 points/pouce²).

2. Pièce d'insert en chemiserie, selon la revendication 1, caractérisée en ce que le fil de trame est en polyester texturé.

3. Pièce d'insert en chemiserie, selon la revendication 1 et 2, caractérisée en ce que le fil de trame est en polyacrylnitrile à valeur tampon élevée.

4. Pièce d' insert en chemiserie, selon la revendication 1 à 3, caractérisée en ce que le fil de chaîne est en polyester.

5. Pièce d'insert en chemiserie, selon l'une des revendications 1 à 4, caractérisée en ce que le fil de chaîne et/ou le fil de trame sont en filaments ayant des compositions de polymère différentes.

6. Pièce d' insert en chemiserie, selon l'une des revendications 1 à 5, caractérisée en ce que le fil de chaîne et/ou le fil de trame sont en filaments de couleurs identiques ou différentes.

7. Pièce d'insert en chemiserie, selon l'une des revendications 1 à 6, caractérisée en ce que le tissu est coloré à la couleur des chemises, au stade du produit terminé.

8. Pièce d' insert en chemiserie selon l'une des revendications 1 à 7, caractérisée en ce que les fils de chaîne et/ou de trame sont marqués.

9. Pièce d'insert en chemiserie, selon l'une des revendications 1 à 8, caractérisée en ce que les fibres elles-mêmes ou le tissu terminé sont traités pour être résistant à la flamme.

10. Pièce d'insert en chemiserie, selon l'une des revendications 1 à 9, caractérisée en ce que le monofilament individuel présente dans le fil de chaîne et/ou de trame une valeur inférieure à 1 dtex, pouvant donc être associé aux microfibres.

11. Pièce d'insert en chemiserie, selon l'une des revendications 1 à 10, caractérisée en ce que la masse adhésive thermoscellable est appliquée sur le tissu au moyen d'un revêtement ponctuel par poudre, d'un revêtement ponctuel par pâte, d'un revêtement ponctuel par pâte avec ensuite application dispersée de poudre, avant le traitement thermique.

12. Pièce d'insert en chemiserie, selon l'une des revendications 1 à 11, caractérisée en ce que la masse adhésive thermoscellable est appliquée directement sur un tissu brut n'ayant pas subi de traitement particulier.

13. Pièce d'insert en chemiserie, selon l'une des revendications 1 à 12, caractérisée en ce qu'elle est encore calandrée, après application par points de la masse adhésive thermoscellable.

14. Pièce d'insert en chemiserie, selon l'une des revendications 1 à 13, caractérisée en ce que la quantité de revêtement appliquée sur une face se situe dans la plage allant de 13 à 30 g/m², de préférence 15 à 24 g/m².

15. Pièce d'insert en chemiserie, selon l'une des revendications 1 à 14, caractérisée en ce qu'elle est revêtue sur les deux faces, en suivant une trame par points.

16. Utilisation de la pièce selon une ou plusieurs des revendications 1 à 15 précédentes, pour des chemises.
